# FASCICULE DE BREVET EUROPEEN

(11) **EP 3 237 646 B1**
(45) Date de publication et mention de la délivrance du brevet: **10.10.2018**
(21) Numéro de dépôt: 15823349.4
(22) Date de dépôt: 14.12.2015
(51) Int. Cl.: C22C 14/00, C22C 30/00, C22F 1/18

(54) **ALLIAGE INTERMÉTALLIQUE À BASE DE TITANE**
INTERMETALLISCHE LEGIERUNG AUF DER BASIS VON TITAN
INTERMETALLIC ALLOY BASED ON TITANIUM

(30) Priorité: 22.12.2014 FR 1463066
(43) Date de publication de la demande: 01.11.2017
(73) Titulaire: SAFRAN AIRCRAFT ENGINES, 75015 Paris (FR)
(72) Inventeur: GUEDOU, Jean-Yves, 77550 Moissy-Cramayel Cedex (FR); FRANCHET, Jean-Michel, Patrick, Maurice, 77550 Moissy-Cramayel Cedex (FR); STRUDEL, Jean-Loup, Bernard, Victor, 91590 Cerny (FR); GERMANN, Laurent, 25500 Morteau (FR); BANERJEE, Dipankar, Bangalore 560 012 (IN); KUMAR, Vikas, Kanchanbagh 500 058 (IN); NANDY, Tapash, Kanchanbagh Hyderabad 500 058 (IN)
(74) Mandataire: Laïk, Eric
(86) Numéro de dépôt international: PCT/FR2015/053481
(87) Numéro de publication internationale: WO 2016/102806

(56) Documents cités:
- EP-A1- 0 539 152
- EP-A1- 0 924 308
- US-A- 4 716 020
- US-A- 5 032 357

## Description

### Arrière-plan de l'invention

L'invention concerne des alliages intermétalliques à base de titane.

Des alliages intermétalliques à base de titane du type Ti₂AlNb sont connus de la demande FR 9716057 (EP 0 924 308). De tels alliages possèdent une haute limite d'élasticité jusqu'à 650°C, une résistance élevée au fluage à 550°C et une bonne ductilité à température ambiante. Cependant, ces alliages peuvent présenter des tenues en fluage et en oxydation à température élevée (650°C et au-delà) insuffisantes pour certaines applications dans les turbomachines, telles que les disques aval ou les rouets de compresseurs haute pression. Ces pièces constituent les pièces tournantes les plus chaudes du compresseur et sont généralement fabriquées en alliage de nickel de densité supérieure à 8 ce qui peut être pénalisant pour la masse de la machine.

Il existe, par conséquent, un besoin pour disposer de nouveaux alliages à base de titane de type Ti₂AlNb présentant une tenue au fluage à température élevée améliorée.

Il existe aussi un besoin pour disposer de nouveaux alliages à base de titane de type Ti₂AlNb présentant une résistance à l'oxydation à température élevée améliorée.

Il existe encore un besoin pour disposer de nouveaux alliages à base de titane de type Ti₂AlNb.

### Objet et résumé de l'invention

A cet effet, l'invention propose, selon un premier aspect, un alliage intermétallique à base de titane comportant, en pourcentages atomiques, 16 % à 26% d'Al, 18 % à 28% de Nb, 0 % à 3% d'un métal M choisi entre Mo, W, Hf, et V, 0,1% à 2% de Si, 0 % à 2% de Ta, 1% à 4% de Zr, avec la condition Fe+Ni ≤ 400 ppm, le reste étant Ti, l'alliage présentant en outre un rapport en pourcentage atomique Al/Nb compris entre 1,05 et 1,15.

Du fait de la teneur réduite en éléments Fe et Ni, l'alliage selon l'invention présente avantageusement une tenue en fluage à haute température améliorée.

Un tel alliage peut avantageusement présenter une limite d'élasticité supérieure à 850 MPa à une température de 550°C, une résistance au fluage élevée entre 550°C et 650°C ainsi qu'une ductilité supérieure à 3,5 % et une limite d'élasticité supérieure à 1000 MPa à température ambiante. Par « température ambiante », il faut comprendre la température de 20°C.

Sauf mention contraire, si plusieurs métaux M choisis parmi Mo, W, Hf et V sont présents dans l'alliage, il faut comprendre que la somme des teneurs en pourcentages atomiques de chacun des métaux présents est comprise dans la plage de valeurs indiquée. Par exemple, si du Mo et du W sont présents dans l'alliage, la somme de la teneur en pourcentage atomique en Mo et de la teneur en pourcentage atomique en W est comprise entre 0 % et 3%.

Le tantale présent dans des teneurs atomiques comprises entre 0 et 2% permet avantageusement de réduire la cinétique d'oxydation et d'augmenter la résistance au fluage de l'alliage.

Dans un exemple de réalisation, l'alliage peut vérifier, en pourcentage atomique, la condition suivante : Fe+Ni ≤ 350 ppm, par exemple Fe+Ni ≤ 300 ppm. Dans un exemple de réalisation, l'alliage peut vérifier, en pourcentage atomique, la condition suivante : Fe+Ni+Cr ≤ 350 ppm, par exemple Fe+Ni+Cr ≤ 300 ppm. De préférence, l'alliage peut vérifier, en pourcentage atomique, la condition suivante : Fe ≤ 200 ppm, par exemple Fe ≤ 150 ppm, par exemple Fe ≤ 100 ppm.

Le rapport en pourcentage atomique Al/Nb est compris entre 1,05 et 1,15.

Un tel rapport Al/Nb permet de conférer à l'alliage une résistance à l'oxydation à chaud optimale.

De préférence, l'alliage peut comporter, en pourcentage atomique, 20 % à 22 % de Nb. De telles teneurs en Nb permettent avantageusement de conférer à l'alliage une tenue à l'oxydation, une ductilité ainsi qu'une résistance mécanique améliorées.

Dans un exemple de réalisation, l'alliage peut comporter, en pourcentage atomique, 22% à 25 % d'Al. De telles teneurs permettent avantageusement de conférer à l'alliage une tenue en fluage et à l'oxydation améliorée.

De préférence, l'alliage peut comporter, en pourcentage atomique, 23 % à 24 % d'Al. De telles teneurs permettent avantageusement de conférer à l'alliage une ductilité améliorée ainsi qu'une tenue en fluage et à l'oxydation améliorée.

L'alliage comporte, en pourcentage atomique, 0,1% à 2% de Si, par exemple 0,1% à 0,8% de Si. De préférence, l'alliage peut comporter, en pourcentage atomique, 0,1% à 0,5% de Si.

De telles teneurs en Si permettent avantageusement d'améliorer la tenue en fluage de l'alliage tout en lui conférant une bonne tenue à l'oxydation.

Dans un exemple de réalisation, l'alliage peut comporter, en pourcentage atomique, 0,8% à 3% de M. De préférence, l'alliage peut comporter, en pourcentage atomique, 0,8 % à 2,5 % de M, de préférence 1% à 2% de M.

De telles teneurs en métal M permettent avantageusement d'améliorer la résistance à chaud de l'alliage.

Dans un exemple de réalisation, l'alliage peut comporter, en pourcentage atomique, 1% à 3% de Zr. De préférence, l'alliage peut comporter, en pourcentage atomique, de 1 à 2% de Zr.

De telles teneurs en Zr permettent avantageusement d'améliorer la tenue en fluage, la tenue mécanique au-delà de 400°C ainsi que la résistance à l'oxydation de l'alliage.

Dans un exemple de réalisation, l'alliage peut être tel que la condition suivante soit satisfaite en pourcentage atomique : M+Si+Zr+Ta ≥ 0,4%, par exemple M+Si+Zr+Ta ≥ 1%.

De telles teneurs permettent avantageusement d'améliorer la résistance mécanique à chaud de l'alliage.

Dans un exemple de réalisation, l'alliage peut être tel que :
- la teneur, en pourcentage atomique, en Al soit comprise entre 20% et 25%, de préférence entre 21 % et 24 %,
- la teneur, en pourcentage atomique, en Nb soit comprise entre 20% et 22%, de préférence entre 21% et 22%, le rapport en pourcentage atomique Al/Nb étant compris entre 1,05 et 1,15,
- la teneur, en pourcentage atomique, en M soit comprise entre 0,8% et 3%, de préférence entre 0,8 % et 2,5 %, de préférence encore entre 1% et 2%, et
- la teneur, en pourcentage atomique, en Zr soit comprise entre 1% et 3%,
l'alliage étant tel que la teneur, en pourcentage atomique, en Si soit comprise entre 0,1 % et 2 %, par exemple entre 0,1 % et 0,8 %, de préférence entre 0,1 % et 0,5%.

Un tel alliage présente avantageusement :
- une haute résistance mécanique à 650°C en traction (R = 1050MPa - R_{0,2} = 900MPa),
- une bonne tenue en fluage à température élevée (allongement de 1% en 150 heures à 650°C sous une contrainte de 500MPa),
- une bonne résistance à l'oxydation à chaud, et
- une bonne ductilité à température ambiante (> 3,5%).

On donne dans le tableau 1 ci-dessous les compositions d'exemples d'alliages S1 à S12. Toutes ces compositions vérifient, en pourcentage atomique, la condition suivante Fe + Ni ≤ 400 ppm. La composition S12 correspond à un exemple de composition selon l'invention. Les compositions S1 à S11 correspondent à des compositions hors invention.

**Tableau 1**

| Alliage | Al | Nb | Mo | Si | Zr | Al/Nb | densité | Tβ (°C) |
|---|---|---|---|---|---|---|---|---|
| S1 | 22 | 25 | | | | 0,88 | 5,29 | 1065 |
| S2 | 22 | 25 | | 0,5 | | 0,88 | 5,28 | 1058 |
| S3 | 22 | 25 | 1 | | | 0,88 | 5,34 | 1055 |
| S4 | 22 | 25 | 1 | 0,5 | | 0,88 | 5,34 | 1065 |
| S5 | 24 | 25 | | | | 0,96 | 5,29 | 1085 |
| S6 | 22 | 20 | | | | 1,10 | 5,09 | 1055 |
| S7 | 22 | 23 | 1,5 | 0,2 | | 0,95 | 5,39 | 1060 |
| S8 | 20 | 25 | 1 | | | 0,80 | 5,41 | 1025 |
| S9 | 22 | 25 | 1,5 | | 2 | 0,88 | 5,50 | 1025 |
| S10 | 20 | 23 | 2 | | 2 | 0,87 | 5,43 | 1000 |
| S11 | 24,5 | 20 | 1,5 | 0,25 | | 1,21 | 5,16 | 1105 |
| S12 | 23 | 21,5 | 1,5 | 0,25 | 1,3 | 1,07 | 5,30 | 1005 |

L'invention vise également une turbomachine équipée d'une pièce comportant un, notamment formée d'un, alliage tel que défini plus haut. La pièce peut, par exemple, être un carter ou une pièce tournante.

L'invention vise également un moteur comportant une turbomachine telle que définie plus haut.

L'invention vise également un aéronef comportant un moteur tel que défini plus haut.

### Brève description des dessins

D'autres caractéristiques et avantages de l'invention ressortiront de la description suivante, en référence aux dessins annexés, sur lesquels :
- la figure 1 représente l'évolution de la tenue au fluage de différents alliages à 650°C sous une contrainte de 310 MPa,
- la figure 2 représente l'influence du rapport Al/Nb sur la tenue à l'oxydation à chaud,
- les figures 3A à 3D illustrent les résultats obtenus en termes de propriétés mécaniques pour un alliage préféré selon l'invention.

### Exemples

### Exemple 1 : fabrication d'un alliage selon l'invention

A partir de matières premières constituées d'éponges de titane et de granulés d'alliages mères, un mélange a été réalisé pour obtenir la composition chimique S12 décrite au tableau 1 ci-dessus. Ce mélange de poudres a ensuite été homogénéisé puis comprimé pour constituer un compact constituant une électrode. Cette électrode a ensuite été refondue sous vide par création d'un arc électrique entre l'électrode qui est consommable et le fond du creuset refroidi à l'eau (procédé de refusion par arc sous vide ou « VAR » pour « Vacuum Arc Remelting »). Le lingot obtenu est ensuite réduit à une barre par déformation à grande vitesse (par forgeage au pilon ou extrusion) pour réduire la taille de grains. La dernière étape est un forgeage isotherme de lopins découpés dans la barre à une température juste au dessous de la température de transus β et à faible vitesse de déformation (quelques 10⁻³).

Un tel alliage de composition S12 qui contient 1,3% de zirconium présente une très bonne résistance à l'oxydation à chaud. En effet, cet alliage ne présente pas d'écaillage après une exposition de 1500 heures à 700°C sous air, une couche d'oxyde fine et très adhérente, donc protectrice, composée d'alumine et de zircone étant formée. Des alliages ne contenant pas de zirconium peuvent présenter une moins bonne résistance à l'oxydation à chaud.

### Exemple 2 : amélioration de la tenue au fluage à chaud par mise en oeuvre d'une teneur en Fe+Ni limitée

Les tenues au fluage des trois compositions d'alliage P1, P2 et P3 détaillées dans le tableau 2 ci-dessous ont été comparées.

**Tableau 2**

| Composition (% atomique) | Ti | Al | Nb | Mo | Fe | Ni |
|---|---|---|---|---|---|---|
| Alliage P1 | 55,2 | 23,9 | 20,3 | 0,40 | 0,09 | 0,01 |
| Alliage P2 | 53,9 | 25,3 | 20,3 | 0,40 | 0,07 | 0,01 |
| Alliage P3 | 55,5 | 23,8 | 20,3 | 0,40 | 0,01 | 0,02 |

Ces alliages comportent des éléments traces Fe et Ni qui sont présents sous forme d'impuretés, et résultent naturellement du procédé de fabrication. Les éléments Fe et Ni sont des impuretés provenant du conteneur en acier inoxydable servant à l'élaboration des poudres de titane. Il est ainsi préférable d'utiliser une poudre de titane de grande pureté prélevée dans le centre du volume délimité par le conteneur où la pollution venant des parois est négligeable afin d'assurer l'obtention de la condition Fe+Ni ≤ 400 ppm. Comme représenté à la figure 1, une amélioration de la tenue au fluage à 650°C sous une contrainte de 310 MPa est observée lorsque les teneurs en éléments traces sont réduites afin de satisfaire à la relation Fe+Ni ≤ 400 ppm. En effet, comme représenté à la figure 1, le fluage atteint 1% au bout de 250 heures avec l'alliage P3 alors que cette valeur de fluage est atteinte seulement au bout de 40 heures avec l'alliage P1.

### Exemple 3 : amélioration de la résistance à la corrosion à chaud par mise en oeuvre d'un rapport en pourcentage atomique Al/Nb compris entre 1 et 1,3

On a comparé la résistance à la corrosion à chaud de divers alliages. Les résultats sont fournis à la figure 2. Les compositions des alliages S3, S5, S9 et S11 sont données plus haut au tableau 1.

Dans cet essai, la variation de masse suite à l'écaillage de la surface de l'alliage est mesurée. Cet essai montre la tenue à l'oxydation des alliages à 800°C. On constate une perte de masse liée à la consommation du métal du fait de l'oxydation pour les alliages S3, S5 et S9 lesquels ne présentent pas un rapport Al/Nb compris entre 1 et 1,3. En revanche, cette perte de masse ne se produit pas pour l'alliage S11 lequel présente un rapport Al/Nb compris entre 1 et 1,3.

### Exemple 4 : Comparaison des performances entre l'alliage fabriqué à l'exemple 1 et d'autres types d'alliages

Les résultats d'essais regroupés aux figures 3A à 3D montrent que la composition S12 présente à la fois de bons résultats en traction et en fluage. Plus particulièrement :
- la figure 3A montre, pour différents alliages, l'évolution de la limite d'élasticité (R_{0,2}) en fonction de la température,
- la figure 3B montre, pour différents alliages, l'évolution de l'allongement à la rupture (ductilité) en fonction de la température,
- la figure 3C compare le fluage (temps pour fluage 1%) de différents alliages à des températures de 600 et 650 °C, et
- la figure 3D compare le temps de rupture en fluage de différents alliages à des températures de 600 et 650°C.

L'expression « comportant un(e) » doit se comprendre comme « comportant au moins un(e) ».

L'expression « compris(e) entre ... et ... » doit se comprendre comme incluant les bornes.

## Revendications

1. Alliage intermétallique à base de titane comportant, en pourcentages atomiques, 16 % à 26% d'Al, 18 % à 28% de Nb, 0 % à 3% d'un métal M choisi entre Mo, W, Hf, et V, 0,1 % à 2% de Si, 0 % à 2% de Ta, 1 % à 4% de Zr, avec la condition Fe+Ni ≤ 400 ppm, le reste étant Ti, l'alliage présentant en outre un rapport en pourcentage atomique Al/Nb compris entre 1,05 et 1,15.

2. Alliage selon la revendication 1, **caractérisé en ce qu'**il comporte, en pourcentage atomique, 20 % à 22 % de Nb.

3. Alliage selon l'une quelconque des revendications 1 ou 2, **caractérisé en ce qu'**il comporte, en pourcentage atomique, 23 % à 24 % d'Al.

4. Alliage selon l'une quelconque des revendications 1 à 3, **caractérisé en ce qu'**il comporte, en pourcentage atomique, 0,1% à 0,8% de Si.

5. Alliage selon l'une quelconque des revendications 1 à 4, **caractérisé en ce qu'**il comporte, en pourcentage atomique, 0,8% à 3% de M.

6. Alliage selon l'une quelconque des revendications 1 à 5, **caractérisé en ce qu'**il comporte, en pourcentage atomique, 1% à 3% de Zr.

7. Alliage intermétallique selon l'une quelconque des revendications 1 à 6, **caractérisé en ce que** :
- la teneur, en pourcentage atomique, en Al est comprise entre 20% et 25%,
- la teneur, en pourcentage atomique, en Nb est comprise entre 20% et 22%,
- la teneur, en pourcentage atomique, en M est comprise entre 0,8% et 3%, et
- la teneur, en pourcentage atomique, en Zr est comprise entre 1% et 3%.

8. Alliage selon l'une quelconque des revendications 1 à 7, **caractérisé en ce que** la condition M+Si+Zr+Ta ≥ 0,4% est en outre vérifiée.

9. Turbomachine équipée d'une pièce comportant un alliage selon l'une quelconque des revendications 1 à 8.

10. Moteur comportant une turbomachine selon la revendication 9.

11. Aéronef comportant un moteur selon la revendication 10.

## Patentansprüche

1. Intermetallische Legierung auf Titanbasis, die in Atomprozent 16 % bis 26 % AI, 18 % bis 28 % Nb, 0 % bis 3 % eines Metalls M, ausgewählt aus Mo, W, Hf und V, 0,1 % bis 2 % Si, 0 % bis 2 % Ta, 1 % bis 4 % Zr, umfasst, mit der Bedingung Fe+Ni ≤ 400 ppm, wobei der Rest Ti ist, wobei die Legierung ferner ein Atomprozentverhältnis Al/Nb zwischen 1,05 und 1,15 aufweist.

2. Legierung nach Anspruch 1, **dadurch gekennzeichnet, dass** sie in Atomprozent 20 % bis 22 % Nb enthält.

3. Legierung nach einem der Ansprüche 1 oder 2, **dadurch gekennzeichnet, dass** sie in Atomprozent 23 % bis 24 % Al enthält.

4. Legierung nach einem der Ansprüche 1 bis 3, **dadurch gekennzeichnet, dass** sie in Atomprozent 0,1 % bis 0,8 % Si enthält.

5. Legierung nach einem der Ansprüche 1 bis 4, **dadurch gekennzeichnet, dass** sie in Atomprozent 0,8 % bis 3 % M enthält.

6. Legierung nach einem der Ansprüche 1 bis 5, **dadurch gekennzeichnet, dass** sie in Atomprozent 1 % bis 3 % Zr enthält.

7. Intermetallische Legierung nach einem der Ansprüche 1 bis 6, **dadurch gekennzeichnet, dass**:
- der Atomprozentgehalt an AI im Bereich zwischen 20 % und 25 % liegt,
- der Atomprozentgehalt an Nb im Bereich zwischen 20 % und 22 % liegt,
- der Atomprozentgehalt an M im Bereich zwischen 0,8 % und 3 % liegt und
- der Atomprozentgehalt an Zr im Bereich zwischen 1 % und 3 % liegt.

8. Legierung nach einem der Ansprüche 1 bis 7, **dadurch gekennzeichnet, dass** ferner die Bedingung M+Si+Zr+Ta ≥ 0,4 % erfüllt ist.

9. Turbomaschine, die mit einem Teil, welches eine Legierung nach einem der Ansprüche 1 bis 8 aufweist, ausgestattet ist.

10. Triebwerk, das eine Turbomaschine nach Anspruch 9 umfasst.

11. Luftfahrzeug, das ein Triebwerk nach Anspruch 10 umfasst.

## Claims

1. A titanium-based intermetallic alloy comprising, in atomic percent, 16% to 26% Al, 18% to 28% Nb, 0% to 3% of a metal M selected from Mo, W, Hf, and V, 0.1% to 2% of Si, 0% to 2% of Ta, 1% to 4% of Zr, with the condition Fe+Ni s 400 ppm, the balance being Ti, the alloy also presenting an Al/Nb ratio in atomic percent lying in the range 1.05 to 1.15.

2. An alloy according to claim 1, **characterized in that** it includes 20% to 22% Nb, in atomic percent.

3. An alloy according to any one of claims 1 or 2, **characterized in that** it includes 23% to 24% Al, in atomic percent.

4. An alloy according to any one of claims 1 to 3, **characterized in that** it includes 0.1% to 0.8% Si, in atomic percent.

5. An alloy according to any one of claims 1 to 4, **characterized in that** it includes 0.8% to 3% of M, in atomic percent.

6. An alloy according to any one of claims 1 to 5, **characterized in that** it includes 1% to 3% Zr, in atomic percent.

7. An intermetallic alloy according to any one of claims 1 to 6, **characterized in that**:
• the content of Al lies in the range 20% to 25%, in atomic percent;
• the content of Nb lies in the range 20% to 22%, in atomic percent;
• the content of M lies in the range 0.8% to 3%, in atomic percent; and
• the content of Zr lies in the range 1% to 3%, in atomic percent.

8. An alloy according to any one of claims 1 to 7, **characterized in that** the condition M+Si+Zr+Ta ≥ 0.4% is also true.

9. A turbomachine including a part including an alloy according to any one of claims 1 to 8.

10. An engine including a turbomachine according to claim 9.

11. An aircraft including an engine according to claim 10.
